# EUROPÄISCHE PATENTSCHRIFT

(11) **EP 0 978 376 B1**
(45) Veröffentlichungstag und Bekanntmachung des Hinweises auf die Patenterteilung: **09.03.2005**
(21) Anmeldenummer: 99114554.1
(22) Anmeldetag: 24.07.1999
(51) Int. Cl.: B41C 1/10

(54) **Strahlungsempfindlisches Aufzeichnungsmaterial mit IR-absorbierenden, betainischen oder betainisch-anionischen Cyaninfarbstoffen und damit hergestelltes Aufzeichnungsmaterial**
Radiation-sensitive recording material comprising IR-absorbing cyanine dyes having a betaine structure or having a betaine structure and containing an anion, and recording material prepared therewith
Produit d'enregistrement sensible aux rayons actiniques contenant des colorants cyanines absorbant des rayons infrarouges et ayant une structure bétaine ou ayant une structure bétaine et contenant un anion, et matériau pour l'enregistrement préparé à partir de ce produit

(30) Priorität: 01.08.1998 DE 19834746
(43) Veröffentlichungstag der Anmeldung: 09.02.2000
(73) Patentinhaber: AGFA-GEVAERT, 2640 Mortsel (BE)
(72) Erfinder: Gaschler, Otfried, Dipl.-Ing., 65205 Wiesbaden (DE); Elsässer, Andreas, Dr., 65510 Idstein (DE); Jung, Jörg, Dr., 65439 Flörsheim (DE); Schlosser, Hans-Joachim, Dr., 65207 Wiesbaden (DE)

(56) Entgegenhaltungen:
- EP-A- 0 823 327
- EP-A- 0 908 307

## Beschreibung

Die Erfindung betrifft ein positiv arbeitendes, strahlungsempfindliches Aufzeichnungsmaterials das ein Gemisch enthält, wobei das Gemisch ein in Wasser unlösliches, in wäßrig-alkalischer Lösung dagegen lösliches, organisches, polymeres Bindemittel und einen IR-absorbierenden Farbstoff oder Pigment enthält. Daneben betrifft sie ein Verfahren zur Herstellung lithographischer Druckplatten unter Verwendung eines Aufzeichnungsmaterials mit einem Träger und einer Schicht aus diesem Gemisch. Die Schicht weist eine hohe Lichtempfindlichkeit im IR-Bereich auf, so daß das Aufzeichnungsmaterial für die direkte Bebilderung nach dem Computer-to-plate (CTP)-Verfahren geeignet ist.

Die Verwendung von Farbstoffen und Pigmenten als IR-Absorber in strahlungsempfindlichen Gemischen ist aus dem Stand der Technik bekannt. So umfaßt das Aufzeichnungsmaterial gemäß der WO 96/20429 eine Schicht mit IR-absorbierenden Rußpigmenten, 1,2-Naphthochinon-2-diazid-sulfonsäureester oder -carbonsäureester und ein Phenolharz. Die 1,2-Naphthochinon-2-diazid-sulfonsäure oder -carbonsäure kann auch direkt mit den Hydroxygruppen des Phenolharzes verestert sein. Die Schicht wird zunächst vollflächig mit UV-Strahlen und anschließend bildmäßig mit IR-Laserstrahlen belichtet. Durch die Einwirkung der IR-Strahlen werden bestimmte Bereiche der durch die UV-Strahlung löslich gemachten Schicht wieder unlöslich. Es handelt sich also um ein negativ arbeitendes System. Die Verarbeitung des Materials ist somit relativ aufwendig.

In der EP-A 0 784 233 ist ebenfalls ein negativ arbeitendes Gemisch beschrieben, das a) Novolak und/oder Polyvinylphenol, b) Aminoverbindungen zum Härten der Komponente a), c) einen Cyanin- und/oder Polymethinfarbstoff, der im nahen IR-Bereich absorbiert, sowie d) photochemische Säurebildner enthält.

In der EP-A 908 307 wird ein Verfahren zur Herstellung einer positiven lithografischen Druckplatte beschrieben, nach dem ein Bild erzeugendes Element bildmäßig mit IR-Strahlen belichtet wird, wobei das Bild erzeugende Element einen lithografischen Schichtträger mit einer hydrophilen Oberfläche umfasst und der Schichtträger mit einer ein Polymeres enthaltenden ersten Schicht und einer zweiten IRempfindlichen Deckschicht versehen ist.

In der nicht vorveröffentlichten Patentanmeldung DE 197 39 302 ist ein positiv arbeitendes, IR-sensitives Gemisch beschrieben, das ein in Wasser unlösliches, in wäßrigem Alkali dagegen lösliches, zumindest quellbares Bindemittel und darin dispergierte Rußpartikel umfaßt, wobei die Rußpartikel die für die bildmäßige Differenzierung wesentliche strahlungsempfindliche Komponente darstellen.

In der WO 97/39894 sind Schichten beschrieben, die lösungsinhibierende Zusätze enthalten. Solche Zusätze vermindern die Löslichkeit der unbelichteten Bereiche der Schicht bei der Entwicklung in wäßrig-alkalischen Lösungen. Bei den Zusätzen handelt es sich neben verschiedenen Pigmenten insbesondere um kationische Verbindungen, speziell Farbstoffe und kationische IR-Absorber, wie Chinolincyaninfarbstoffe, Benzothiazolcyaninfarbstoffe oder Merocyanine. Werden diese Schichten jedoch 5 bis 20 s lang auf 50 bis 100°C erwärmt, so verlieren die Zusätze wieder ihre inhibierende Wirkung.

Das in der EP-A 0 823 327 offenbarte positiv arbeitende Gemisch enthält als IR-Absorber Cyanin-, Polymethin-, Squarylium-, Croconium-, Pyrylium- oder Thiopyrylium-Farbstoffe. Die meisten dieser Farbstoffe sind kationisch und zeigen einen inhibierenden Effekt. Außerdem sind viele davon halogenhaltig. Unter ungünstigen Voraussetzungen können daraus umweltschädliche Zersetzungsprodukte entstehen. Offenbart sind auch einige betainische Farbstoffe sowie ein anionischer Farbstoff (Verbindung S-9 auf Seite 7). Nach der Schichttrocknung bewirkt dieser anionische Farbstoff jedoch aufgrund seiner hohen Anzahl an Sulfonatgruppen in der Regel ein Auskristallisieren bzw. Ausfällen von Schichtbestandteilen, was zu deutlich schlechteren Eigenschaften der IR-sensitiven Schicht führt und eine mangelnde Schichtkosmetik hervorruft.

Der Nachteil der aus dem Stand der Technik bekannten Schichtzusammensetzungen ist, daß der Löslichkeitszuwachs, der durch das Nacherwärmen erreicht wird, nach Lagerung bei Raumtemperatur reversibel ist. Wird eine Druckplatte nicht unmittelbar nach einer Erwärmung (z.B. Wärmeschrank) weiterverarbeitet, so ändern sich die Entwicklungseigenschaften, was zu Reproduzierungsproblemen bei der Verarbeitung der Aufzeichnungsmaterialien führen kann. Wie bereits erwähnt, können bei ungünstigen Voraussetzungen durch halogenhaltige kationische Zusätzen sogar umweltschädliche Zersetzungsprodukte entstehen.

Aufgabe der Erfindung war es, ein strahlungsempfindliches Aufzeichnungsmaterial der eingangs beschriebenen Art bereitzustellen, das weder Diazoniumverbindungen, noch wärme- oder säurehärtenden Aminoverbindungen, aber auch keine Silberhalogenidverbindungen enthält und neben einer bildmäßigen Belichtung und Entwicklung keinen zusätzlichen Arbeitsschritt wie Nacherwärmen oder Nachbelichten benötigt.

Gelöst wird die Aufgabe mit einem positiv arbeitenden, strahlungsempfindlichen Aufzeichnungsmaterial das ein Gemisch enthält, wobei das Gemisch ein in Wasser unlösliches, in wäßrig-alkalischer Lösung dagegen lösliches oder zumindest quellbares organisches polymeres Bindemittel und mindestens einen IR-absorbierenden Farbstoff enthält und dadurch gekennzeichnet ist, daß der IR-absorbierende Farbstoff ein betainischer oder betainisch-anionischer Cyaninfarbstoff der Formel (I) ist worin
- R¹ bis R⁸: unabhängig voneinander ein Wasserstoff- oder Halogenatom, eine Sulfonat-, Carboxylat-, Phosphonat-, Hydroxy-, (C₁-C₄)Alkoxy-, Nitro-, Amino-, (C₁-C₄)Alkylamino-, Di(C₁-C₄)alkylaminogruppe oder eine (C₆-C₁₀)Arylgruppe, die gegebenenfalls ihrerseits mit einem oder mehreren Halogenatomen und/oder einer oder mehreren Sulfonat-, Carboxylat-, Phosphonat-, Hydroxy-, (C₁-C₄)Alkoxy-, Nitro-, Amino-, (C₁-C₄)Alkylamino- und/oder Di(C₁-C₄)alkylaminogruppen substituiert ist, darstellen,
- R⁹ und R¹⁰: unabhängig voneinander eine geradkettige oder verzweigte (C₁-C₆)Alkyl-, eine (C₇-C₁₆)Aralkyl- oder eine (C₆-C₁₀)Arylgruppe, die jeweils gegebenenfalls ihrerseits mit einem oder mehreren Halogenatomen und/oder einer oder mehreren Sulfonat-, Carboxylat-, Phosphonat-, Hydroxy-, (C₁-C₄)Alkoxy-, Nitro-, Amino-, (C₁-C₄)Alkylamino- und/oder Di(C₁-C₄)alkylaminogruppen substituiert ist, darstellen,
- R¹¹ und R¹²: unabhängig voneinander (C₁-C₄)Alkyl- oder (C₆-C₁₀)Arylgruppen darstellen, die ihrerseits substituiert sein können,
- Z¹ und Z²: unabhängig voneinander ein Schwefelatom, eine Di(C₁-C₄ )alkylmethylengruppe oder eine Ethen-1,2-diylgruppe darstellen und
- A: ein Kohlenstoffatom oder eine Kette mit konjugierten Doppelbindungen darstellt, die die Bildung eines delokalisierten π-Elektronensystems zwischen dem quartären Stickstoffatom des 3*H*-Indolium-, Chinolinium- oder Benzothiazoliumrests und dem Enolat-Sauerstoffatom des Pyrimidin-2,4,6-trionrestes bewirkt.

Die Kette mit den konjugierten Doppelbindungen ist dabei im allgemeinen 3 bis 15 Kohlenstoffatome lang. Ein delokalisiertes π-Elektronensystem erstreckt sich normalerweise auch zwischen den beiden bicyclischen Ringsystemen. Bevorzugt sind Farbstoffe mit symmetrischem Aufbau, d.h. solche, in denen die (teil-)aromatischen Reste in der Formel (I) in gleicher Weise substituiert sind und in denen n = m ist. Sie sind synthetisch auch leichter zugänglich.

Die genannte (C₁-C₄)Alkoxygruppe ist vorzugsweise eine Methoxy- oder Ethoxygruppe, während die (C₇-C₁₆)Aralkylgruppe vorzugsweise eine Benzylgruppe ist. Die Halogenatome sind allgemein Chlor-, Brom- oder Jodatome. R¹¹ und R¹² sind bevorzugt Methyl-, Ethyl-, Propyl-, Isopropyl-, Butyl-, Isobutyl-, *sec*-Butyl-, *tert*-Butyl-, Phenyl- oder Naphthalin-1- oder -2-yl-Gruppen, wobei die beiden Reste besonders bevorzugt gleich und ebenso besonders bevorzugt Methylgruppen sind. Als "betainisch" werden die Verbindungen der Formel (I) bezeichnet, weil sie neben dem quartären Stickstoffatom des 3H-Indolium-, Chinolinium- oder Benzothiazolium-Rings die in der Formel dargestellte Pyrimidin-2,4,6-trion-enolatgruppe enthalten. Daneben können Carboxylat-, Sulfonat- und/oder Phosphonatgruppen vorhanden sein, so daß die Verbindungen insgesamt anionisch-betainisch sein können. Die Anzahl dieser anionischen Gruppen sollte allgemein nicht mehr als 5 betragen. Die Gegenionen dieser anionischen Gruppen sind allgemein Alkali- oder Erdalkali-Kationen, speziell Natrium- oder Kaliumionen, daneben auch Ammoniumionen oder Mono-, Di-, Tri- oder Tetraalkylammoniumionen. Wenn Amino-, (C₁-C₄)Alkylamino- oder Di(C₁-C₄)alkylaminogruppen in dem Cyaninfarbstoff der Formel I vorhanden sind, dann ist deren Anzahl geringer oder höchstens genau so groß wie die der Carboxylat-, Sulfonat- und/oder Phosphonatgruppen, damit der Farbstoff betainisch-anionisch bzw. betainisch bleibt.

Bevorzugt sind betainische bzw. betainisch-anionische Cyaninfarbstoffe der folgenden Formeln (II) bis (IV) worin
- n und m: ganze Zahlen von 1 bis 8 sind, mit der Maßgabe, daß n + m = 2 oder größer ist, und
- Q: die zur Bildung eines 4- bis 7-gliedrigen, iso- oder heterocyclischen Ringes erforderlichen Glieder darstellt.

Der unter Einschluß von Q gebildete Ring ist bevorzugt ein (C₄-C₇)Cycloalken, besonders bevorzugt Cyclopenten. Der genannte 4- bis 7-gliedrige Ring kann auch substituiert sein, insbesondere mit Halogenatomen, Hydroxygruppen, Alkoxygruppen, Nitrogruppen, Aminogruppen, Alkylaminogruppen, Dialkylaminogruppen, Carboxygruppen, Sulfogruppen, Phosphonsäuregruppen. Die Heteroatome sind insbesondere Stickstoff-, Sauerstoff- und/oder Schwefelatome. Es können auch mehrere Heteroatome in dem Ring vorkommen.

Neben den Verbindungen der Formeln (III) und (IV) sind schließlich auch strukturisomere Verbindungen geeignet, in denen das Enolat des Pyrimidin-2,4,6-trions nicht an den 4- bis 7-gliedrigen iso- oder heterocyclischen Ring, sondern an ein Kohlenstoffatom der die beiden bicyclischen Reste verbindenen Kohlenstoffkette gebunden ist. Besonders bevorzugt sind ferner Farbstoffe, in denen n = m = 1 ist.

In dem Gemisch des erfindungsgemäßen Aufzeichnungsmaterial eignen sich besonders die nachstehend aufgeführten IR-absorbierenden betainischen oder betainisch-anionischen Cyaninfarbstoffe F1 bis F3 (der kationische Farbstoff F4* diente zu Vergleichszwecken und ist daher mit * markiert).

Überraschenderweise hat sich gezeigt, daß die anionisch-betainisch IR-absorbierenden Zusätze noch keine löslichkeitsinhibierende Wirkung auf die Schicht ausüben, sondern in der Regel die Löse- bzw. Quellgeschwindigkeit in wäßrig-alkalischen Entwicklern fördern. Betainische IR-absorbierende Zusätze können eine inhibierende Wirkung aufweisen, verhalten sich aber nach einer kurzzeitigen Nacherwärmung nahezu inert, d.h. sie erfahren keinen Löslichkeitszuwachs in wäßrig-alkalischen Entwicklern.

Der Anteil des IR-absorbierenden Farbstoffs beträgt allgemein 0,2 bis 30 Gew.-%, bevorzugt 0,5 bis 20 Gew.-%, besonders bevorzugt 0,6 bis 10 Gew.-%, jeweils bezogen auf das Gesamtgewicht der Feststoffe des Gemisches. Durch Kombinieren geeigneter IR-absorbierender Farbstoffe können nicht nur schmale IR-Bereiche genutzt werden, sondern der ganzen Wellenlängenbereich des nahen IR-Spektrums. Zur Abdeckung des IR-Bereiches von 700 bis 1200 nm, insbesondere von 800 bis 1100 nm, sind in der Regel mindestens zwei IR-absorbierende Farbstoffe erforderlich.

Das organische, polymeres Bindemittel ist vorzugsweise ein Bindemittel mit aciden Gruppen, deren pKₛ-Wert bei weniger als 13 liegt. Dadurch ist gewährleisten, daß die Schicht in wäßrig-alkalischen Entwicklern löslich oder zumindest quellbar ist. Allgemein ist das Bindemittel ein Polymerisat oder Polykondensat, beispielsweise ein Polyester, Polyamid, Polyurethan oder Polyharnstoff. Besonders geeignet sind auch Polykondensate und Polymerisate mit freien phenolischen Hydroxylgruppen, wie sie beispielsweise durch Umsetzung von Phenol, Resorcin, einem Kresol, einem Xylenol oder einem Trimethylphenol mit Aldehyden - speziell Formaldehyd - oder Ketonen erhalten werden. Geeignet sind auch Kondensationsprodukte aus sulfamoyloder carbamoylsubstituierten Aromaten und Aldehyden oder Ketonen. Polymerisate von bis-methylol-substituierten Harnstoffen, Vinylethern, Vinylalkoholen, Vinylacetalen oder Vinylamiden sowie Polymerisate von Phenylacrylaten und Copolymerisate von Hydroxyphenyl-maleimiden sind ebenfalls geeignet. Weiterhin sind Polymere mit Einheiten aus Vinylaromaten, N-Aryl-(meth)acrylamiden oder Aryl-(meth)acrylaten zu nennen, wobei diese Einheiten jeweils noch eine oder mehrere Carboxygruppen, phenolische Hydroxygruppen, Sulfamoyl- oder Carbamoylgruppen aufweisen können. Spezifische Beispiele sind Polymere mit Einheiten aus (2-Hydroxy-phenyl)-(meth)acrylat, aus N-(4-Hydroxy-phenyl)-(meth)acrylamid, aus N-(4-Sulfamoylphenyl)-(meth)acrylamid, aus N-(4-Hydroxy-3,5-dimethyl-benzyl)-(meth)acrylamid, aus 4-Hydroxy-styrol oder aus Hydroxyphenyl-maleimid. Die Polymere können zusätzlich Einheiten aus anderen Monomeren, die keine aciden Einheiten besitzen, enthalten. Solche Einheiten sind Vinylaromaten, Methyl(meth)acrylat, Phenyl(meth)acrylat, Benzyl(meth)acrylat, Methacrylamid oder Acrylnitril. In diesem Zusammenhang steht die Bezeichnung "(Meth)acrylat" für Acrylat und/oder Methacrylat. Entsprechendes gilt für "(meth)acrylamid" usw.

Der Anteil des Bindemittels beträgt im allgemeinem 40 bis 99,8 Gew.-%, bevorzugt 70 bis 99,4 Gew.-%, besonders bevorzugt 80 bis 99 Gew.-%, jeweils bezogen auf das Gesamtgewicht der nichtflüchtigen Bestandteile des Gemisches.

In einer bevorzugten Ausführungsform ist das Polykondensationsprodukt ein Novolak, bevorzugt ein Cresol/Formaldehyd- oder ein Cresol/Xylenol/Formaldehyd-Novolak, wobei der Anteil an Novolak mindestens 50 Gew.-%, bevorzugt mindestens 80 Gew.-%, beträgt, jeweils bezogen auf das Gesamtgewicht aller Bindemittel.

Die Eigenschaften des Gemisches des erfindungsgemäßen Aufzeichnungsmaterials können schließlich auch durch lösliche oder feinteilige, nicht inhibierend wirkende, lösliche oder dispergierbare Farbstoffe, die im IR-Bereich praktisch nicht absorbieren, beeinflußt bzw. gesteuert werden. Geeignet sind hierfür insbesondere Triarylmethan-, Azin-, Oxazin-, Thiazin- und Xanthenfarbstoffe. Der Anteil der gegebenenfalls zusätzlich in dem Gemisch vorhandenen Farbstoffe beträgt allgemein 0,01 bis 30 Gew.-%, bevorzugt 0,05 bis 10 Gew.-%, jeweils bezogen auf das Gesamtgewicht der nichtflüchtigen Bestandteile des Gemisches.

Neben den genannten Komponenten kann das Gemisch weitere Zusätze, die nicht schichtinhibierend wirken, enthalten, z.B. Rußpigmente als zusätzliche IR-Absorber, Tenside (bevorzugt fluorhaltige Tenside oder Silikon-Tenside), Polyalkylenoxide zur Steuerung der Acidität der aciden Einheiten und niedermolekulare Verbindungen mit aciden Einheiten zur Erhöhung der Entwicklungsgeschwindigkeit. Das Gemisch enthält jedoch keine Bestandteile, die bei Einwirkung von Strahlung im ultravioletten oder sichtbaren Bereich des Spektrums Einfluß auf die Tageslichtempfindlichkeit haben könnten.

Bindemittel und IR-absorbierender, betainischer oder betainisch-anionischer Cyaninfarbstoff liegen als Gemisch vor.

Das Aufzeichnungsmaterial mit einem Schichtträger und einer positiv arbeitenden, IR-sensitiven Schicht ist dadurch gekennzeichnet, daß die Schicht aus dem beschriebenen Gemisch besteht. Das Gemisch läßt sich auch für andere Zwecke, z.B. als Photoresist, einsetzen.

Zur Herstellung des erfindungsgemäßen Aufzeichnungsmaterials wird das Gemisch in einem Lösemittelgemisch gelöst, das mit den Bestandteilen des Gemisches nicht irreversibel reagiert. Das Lösemittel ist auf das vorgesehene Beschichtungsverfahren, die Schichtdicke, die Zusammensetzung der Schicht, sowie die Trocknungsbedingungen abzustimmen. Als Lösemittel geeignet sind allgemein Ketone, wie Methylethylketon (= Butanon), daneben chlorierte Kohlenwasserstoffe, wie Trichlorethylen oder 1,1,1-Trichlorethan, Alkohole, wie Methanol, Ethanol oder Propanol, Ether, wie Tetrahydrofuran, Glykolmonoalkylether, wie Ethylenglykolmonoalkylether oder Propylenglykolmonoalkylether und Ester, wie Butylacetat oder Propylenglykolmonoalkyletheracetat. Es können auch Gemische verwendet werden, die zudem für spezielle Zwecke Lösemittel wie Acetonitril, Dioxan, Dimethylacetamid, Dimethylsulfoxid oder Wasser enthalten können. Zur Herstellung der Doppelschicht (Bindemittelschicht + Farbstoffschicht) können für die beiden Beschichtungsvorgänge die gleichen oder auch verschiedene Lösemittel eingesetzt werden.

Der Schichtträger in dem erfindungsgemäßen Aufzeichnungsmaterial ist bevorzugt eine Aluminiumfolie oder ein Verbund aus einer Aluminium- und einer Polyesterfolie. Die Aluminiumoberfläche ist vorzugsweise aufgerauht, eloxiert und mit einer Verbindung hydrophiliert, die mindestens eine Phosphonsäure- oder Phosphonateinheit enthält. Vor der Aufrauhung kann eine Entfettung und Beizung mit Laugen sowie eine mechanische und/oder chemische Voraufrauhung erfolgen.

Auf diesen Schichtträger wird dann eine Lösung des erfindungsgemäßen Gemisches aufgebracht und getrocknet. Die Dicke der IR-sensitiven Schicht beträgt allgemein 1,0 bis 5,0 µm, bevorzugt 1,5 bis 3,0 µm.

Um die Oberfläche des Aufzeichnungsmaterials zu schützen, insbesondere vor mechanischer Einwirkung, kann auch noch eine Deckschicht aufgebracht werden. Sie besteht im allgemeinen aus mindestens einem wasserlöslichen polymeren Bindemittel wie Polyvinylalkohol, Polyvinylpyrrolidon, teilverseiften Polyvinylacetaten, Gelatine, Kohlehydraten oder Hydroxyethyl-cellulose und wird aus einer wäßrigen Lösung oder Dispersion hergestellt, die gegebenenfalls geringe Mengen, d.h. weniger als 5 Gew.-%, bezogen auf das Gesamtgewicht der Beschichtungslösemittel für die Deckschicht, an organischen Lösemitteln enthalten kann. Die Dicke der Deckschicht beträgt bis zu 5,0 µm, bevorzugt 0,1 bis 3,0 µm, besonders bevorzugt 0,15 bis 1,0 µm.

Gegenstand der vorliegenden Erfindung ist schließlich auch ein Verfahren zur Herstellung einer Flachdruckform, in dem das erfindungsgemäße Aufzeichnungsmaterial mit Infrarotstrahlung bildmäßig bestrahlt und anschließend in einem üblichen wäßrig-alkalischen Entwickler bei einer Temperatur von 20 bis 40 °C entwickelt wird. Beim Entwickeln wird die eventuell vorhandene wasserlösliche Deckschicht mit entfernt.

Zur Entwicklung können für Positiv-Platten allgemein übliche Entwickler eingesetzt werden. Bevorzugt sind Entwickler auf Silikat-Basis, die ein Verhältnis von SiO₂ zu Alkalioxid von mindestens 1 aufweisen. Dadurch ist sichergestellt, daß die Aluminiumoxidschicht des Trägers nicht geschädigt wird. Bevorzugte Alkalioxide sind Na₂O und K₂O, sowie Mischungen davon. Neben Alkalisilikaten kann der Entwickler weitere Komponenten enthalten, wie Puffersubstanzen, Komplexbildner, Entschäumer, organische Lösemittel in geringen Mengen, Korrosionsinhibitoren, Farbstoffe, Tenside und/oder Hydrotrope.

Die Entwicklung wird bevorzugt bei Temperaturen von 20 bis 40 °C in maschinellen Verarbeitungsanlagen durchgeführt. Zur Regenerierung werden Alkalisilikatlösungen verwendet mit Alkaligehalten von 0,6 bis 2,0 mol/l. Diese Lösungen können das gleiche Siliciumdioxid/Alkalioxid-Verhältnis wie der Entwickler besitzen (in der Regel ist es jedoch niedriger) und ebenfalls weitere Zusätze enthalten. Die erforderlichen Mengen an Regenerat müssen auf die verwendeten Entwicklungsgeräte, täglichen Plattendurchsätze, Bildanteile etc. abgestimmt werden und liegen im allgemeinen bei 1 bis 50 ml pro Quadratmeter Aufzeichnungsmaterial. Eine Regelung der Zugabe kann beispielsweise über die Leitwertmessung erfolgen, wie in der EP-A 0 556 690 beschrieben.

Das erfindungsgemäße Aufzeichnungsmaterial kann nötigenfalls anschließend mit einem geeigneten Korrekturmittel bzw. Konservierungsmittel nachbehandelt werden.

Zur Erhöhung der Widerstandsfähigkeit der fertigen Druckform und damit zur Steigerung der Druckauflage kann die Schicht kurzzeitig auf erhöhte Temperaturen erwärmt werden ("Einbrennen"). Dadurch steigt auch die Resistenz der Druckform gegenüber Auswaschmitteln, Korrekturmitteln und UV-härtbaren Druckfarben. Eine solche thermische Nachbehandlung ist u.a. in der DE-A 14 47 963 (= GB-A 1 154 749) beschrieben.

Die nachfolgenden Beispiele erläutern im Detail den Gegenstand der Erfindung. In den Beispielen steht Gt für Gewichtsteil(e). Prozent - und Mengenverhältnisse sind, wenn nichts anderes angegeben ist, in Gewichtseinheiten zu verstehen, d.h. Prozente sind als Gewichtsprozente zu verstehen, soweit nichts anderes angegeben ist. Vergleichsverbindungen bzw. Vergleichsbeispiele sind mit Sternchen (*) markiert.

Zuerst wurden die löseinhibierenden bzw. lösevermittelnden Eigenschaften der IR-Farbstoffe über die Bestimmung der Schichtabtragsrate vor und nach einer bildmäßigen Erwärmung in einem wäßrig-alkalischem Entwickler wie folgt ermittelt:
1. Anfertigung der Grundrezeptur.
2. Zugabe der zu untersuchenden Zusätze zur Grundrezeptur.
3. Aufbringen der Lösungen auf einen geeigneten Träger, so daß nach dem Trocknen eine Schichtdicke von 1,9 +/- 0,1 µm entsteht.
4. Bestimmung der Abtragsrate mittels Küvettenentwicklung in einem Zeitraum von 30 s bis 6 min.
5. War die Abtragsrate niedriger als bei einer mitvermessenen Grundrezeptur, so besaß der Zusatz eine lösungssteigernde Eigenschaft und entsprach dem erfindungsgemäßen Aufzeichnungsmaterial.
6. Wies der Zusatz eine inhibierende Wirkung auf, so wurde eine Probe bei 50 bis 160°C für 5 bis 20 s nacherwärmt und die Abtragsrate, wie unter Punkt 4. beschrieben, durchgeführt. Dabei wurde ein möglicher Schichtverlust durch die Nacherwärmung berücksichtigt. Blieb die inhibierende Wirkung im Vergleich zur Grundrezeptur erhalten, so entsprach dies ebenfalls dem erfindungsgemäßen Aufzeichnungsmaterial.

### Beispiel 1

Es wurde eine Grundrezeptur hergestellt aus

| | | |
|---|---|---|
| 1a | 4,87 Gt | *meta*-/*para*-Kresol/Formaldehyd-Novolak, |
| | 20,00 Gt | Ethylenglykol-monomethylether/Butanon (6:4) und |
| | 2,00 Gt | destilliertem Wasser, |

der folgende Farbstoffe zugegeben wurden:

| | | |
|---|---|---|
| 1b* | 0,04 Gt | Cyaninfarbstoff (kationisch) F4, |
| 1c | 0,04 Gt | Cyaninfarbstoff (betainisch) F1, |
| 1d | 0,04 Gt | Cyaninfarbstoff (betainisch) F2, |
| 1e | 0,04 Gt | Cyaninfarbstoff (betainisch) F3, |
| 1f* | 0,04 Gt | Flexoblau 630, ein kationischer Farbstoff der BASF AG |

Die so hergestellten Beschichtungslösungen wurden auf in Salzsäure aufgerauhte, in Schwefelsäure anodisierte und mit Polyvinylphosphonsäure hydrophilierte Aluminiumfolien aufgebracht. Nach 2 min Trocknen bei 100°C lag die Schichtdicke bei 1,9 +/- 0,1 µm.

### Bestimmung der Abtragsraten ohne Nacherwärmung

Die Entwicklung erfolgte in einer Küvette bei einer Temperatur von 23**°C** mit einem Kaliumsilikatentwickler, der K₂SiO₃ (Normalität 0,8 mol/l in Wasser) sowie 0,2 % O,O'-Bis-carboxymethyl-polyethylenglykol-1000 und 0,4 % Pelargonsäure enthielt.

**Tabelle 1a**

| **Küvettenentwicklungszeit** [s] | **Abtragsraten ohne Nacherwärmung [g/m**^{**2**}**]** | | | | | |
|---|---|---|---|---|---|---|
| | 1a* | 1b* | 1c | 1d | 1e | 1f* |
| 30 | 0,02 | 0,01 | 0,11 | 0,09 | 0,06 | 0,05 |
| 60 | 0,11 | 0,05 | 0,12 | 0,10 | 0,13 | 0,07 |
| 120 | 0,34 | 0,23 | 0,25 | 0,24 | 0,27 | 0,18 |
| 240 | 0,59 | 0,43 | 0.67 | 0,59 | 0,61 | 0,60 |
| 360 | 0,96 | 0,61 | 0,85 | 0,84 | 0,85 | 0,81 |

Tabelle 1a zeigt, daß die Beispiele 1b bis 1e in einigen Ausführungsformen eine löslichkeitsinhibierende Wirkung auf die Schicht ausüben, jeweils im Vergleich zu einer Schicht ohne IR-Farbstoffe (1a*).

### Bestimmung der Abtragsraten mit Nacherwärmung

**Tabelle 1 b**

| **Küvettenentwicklungszeit** **[s]** | **Abtragsrate nach 20 s Erwärmen auf 50°C [g/m**^{**2**}**]** | | | | |
|---|---|---|---|---|---|
| | **1b*** | **1c** | **1d** | **1e** | **1f*** |
| 30 | 0,05 | 0,02 | 0,05 | 0,01 | 0,02 |
| 60 | 0,15 | 0,04 | 0,08 | 0,02 | 0,03 |
| 120 | 0,44 | 0,12 | 0,12 | 0,17 | 0,18 |
| 240 | 0,85 | 0,41 | 0,49 | 0,51 | 0,52 |
| 360 | 1,21 | 0,77 | 0,75 | 0,86 | 0,75 |

Bei Nacherwärmungen von 5 sec bei 50°C entsprachen die Abtragsraten den ursprünglichen Abtragsraten (ohne Nacherwärmung).

**Tabelle 1c**

| **KEZ**** **[s]** | **Abtragsrate nach 5 s Erwärmen auf 160°C [g/m**^{**2**}**]** | | | | | **Abtragsrate nach 20 s Erwärmen auf 160°C [g/m**^{**2**}**]** | | | | |
|---|---|---|---|---|---|---|---|---|---|---|
| | 1b* | 1c | 1d | 1e | 1f* | 1b* | 1c | 1d | 1e | 1f* |
| 30 | 0,10 | 0,01 | 0,01 | 0,02 | 0,01 | 0,10 | 0,01 | 0,02 | 0,03 | 0,01 |
| 60 | 0,20 | 0,02 | 0,03 | 0,07 | 0,05 | 0,19 | 0,05 | 0,03 | 0,09 | 0,04 |
| 120 | 0,28 | 0,17 | 0,16 | 0,15 | 0,19 | 0,36 | 0,17 | 0,15 | 0,14 | 0,22 |
| 240 | 0,65 | 0,57 | 0,56 | 0,58 | 0,60 | 0,98 | 0,54 | 0,54 | 0,56 | 0,59 |
| 360 | 1,09 | 0,76 | 0,74 | 0,76 | 0,73 | 1,46 | 0,76 | 0,76 | 0,71 | 0,70 |

| | | | | | | | | | | |
|---|---|---|---|---|---|---|---|---|---|---|
| **KEZ** = Küvettenentwicklungszeit** | | | | | | | | | | |

Die Tabellen 1b und 1c zeigen deutlich, daß nur das Vergleichsbeispiel 1b*, das einen kationischen IR-absorbierenden Farbstoff enthält, nach einer Nacherwärmung eine Löslichkeitssteigerung in einer wäßrig-alkalischen Lösung erfährt.

### Beispiel 2

Es wurden Beschichtungslösungen hergestellt aus

| | |
|---|---|
| 0,87 Gt | *meta-*/*para*-Kresol/Formaldehyd-Novolak, |
| 0,10 Gt | Polyhydroxystyrol, |
| 4,50 Gt | Tetrahydrofuran, |
| 1,80 Gt | Ethylenglykolmonoalkylether, |
| 2,70 Gt | Methanol und |
| 0,03 Gt | IR-Absorber (siehe Tabelle 2). |

**Tabelle 2**

| **Beispiel** | **IR-Absorber** |
|---|---|
| 2a* | Ohne Absorber |
| 2b* | Rußpigment, Typ HCC der Firma Grolman |
| 2c | F1 |
| 2d | F2 |
| 2e | F3 |

Diese Lösungen wurden auf in Salzsäure aufgerauhte, in Schwefelsäure anodisierte und mit Polyvinylphosphonsäure hydrophilierte Aluminiumfolien aufgebracht. Nach 2 min Trocknen bei 100°C lag die Schichtdicke bei 2 µm.

Diese Aufzeichnungsmaterialien wurden dann in einem Außentrommelbelichter mit Infrarotstrahlung belichtet. Dabei wurde ein Laser mit einer Leistung von 7,0 W, einer Schreibgeschwindigkeit von 120 U/min und einer Strahlbreite von 10 µm eingesetzt.

Die Entwicklung erfolgte in einem herkömmlichen Entwicklungsautomaten bei einer Durchlaufgeschwindigkeit von 0,8 m/min und einer Temperatur von 23°C mit einem Kaliumsilikatentwickler, der K₂SiO₃ (Normalität 0,8 mol/l in Wasser) sowie 0,2 % O,O'-Bis-carboxymethyl-polyethylenglykol-1000 und 0,4 % Pelargonsäure enthielt.

In Tabelle 3 wird die Bildwiedergabe von Rasterpunkten eines Testkeils dargestellt.

**Tabelle 3**

| **Beispiel** | **Wiedergabe der Prozentrasterpunkte)******* | **Wiedergabe der offenen Rastertiefen** |
|---|---|---|
| 2a* | keine Aufentwicklung | keine Aufentwicklung |
| 2b* | 4 | 97 |
| 2c | 3 | 98 |
| 2d | 3 | 99 |
| 2e | 2 | 98 |

| | | |
|---|---|---|
| *: Bestimmt wurde, wieviele Stufen eines 100-stufigen 60er-Raster-Testkeils mit einer Flächendeckung von 0 bis 100 % (in Stufen zu je 1 % zunehmend) bei dem jeweiligen Aufzeichnungsmaterial noch sichtbar waren. Die Angabe "4" bedeutet beispielsweise, daß die Stufe mit 4 % Flächendeckung gerade noch sichtbar war. | | |

Die Tabelle zeigt, daß Aufzeichnungsmaterialien ohne IR-Absorber nicht aufentwickelt werden konnten. Bei dem Rußpigment enthaltenden Aufzeichnungsmaterial (Versuch 2b*) war die Wiedergabe der Prozentrasterpunkte deutlich schlechter, auch war die Wiedergabe der offenen Rastertiefe weniger gut.

### Beispiel 3

Dieses Beispiel zeigt die Weißlichtstabilität bei erfindungsgemäßen Aufzeichnungsmaterialien gegenüber Schichten mit Diazoverbindungen.
a) Es wurde eine Beschichtungslösung hergestellt aus

| | |
|---|---|
| 0,60 Gt | *meta*-/*para*-Cresol-Formaldehyd-Novolak, |
| 0,10 Gt | F 2, |
| 6,00 Gt | Tetrahydrofuran und |
| 4,00 Gt | Ethylenglykol-monomethylether. |

b*) Es wurde eine weitere Beschichtungslösung hergestellt, die der Beschichtungslösung gemäß (a) entsprach, jedoch zusätzlich 0,20 Gt Diazoverbindung (Veresterungsprodukt aus 1 mol 2,3,4-Trihydroxybenzophenon und 1,5 mol 1,2-Naphthochinon-2-diazid-5-sulfonylchlorid) enthielt.

Diese Lösungen wurden auf in Salzsäure aufgerauhte, in Schwefelsäure anodisierte und mit Polyvinylphosphonsäure hydrophilierte Aluminiumfolien aufgebracht. Nach 2 min Trocknen bei 100 °C lag die Schichtdicke bei 2 µm.

Diese Aufzeichnungsmaterialien wurden dann mit in einem Außentrommelbelichter mit Infrarotstrahlung belichtet. Dabei wurde ein Nd-YAG-Laser mit einer Wellenlänge von 1064 nm und einer Leistung von 7,0 W, einer Schreibgeschwindigkeit von 120 U/min und einer Strahlbreite von 10 µm eingesetzt (vor der IR-Belichtung wurden die Platten 0 Minuten, 1 Stunde, 1 Tag oder 1 Woche dem Tageslicht ausgesetzt).

Die Entwicklung erfolgte in einem herkömmlichen Entwicklungsautomaten bei einer Durchlaufgeschwindigkeit von 0,8 m/min und einer Temperatur von 23°C mit einem Kaliumsilikatentwickler, der K₂SiO₃ (Normalität 0,8 mol/l in Wasser) sowie 0,2 % O,O'-Bis-carboxymethyl-polyethylenglykol-1000 und 0,4 % Pelargonsäure enthielt.

**Tabelle 4**

| **Entwicklungsverhalten nach Einwirkung von Tageslicht** | | | |
|---|---|---|---|
| **Beispiel** | **0 min Einwirkung** | **1 h Einwirkung** | **1 Woche Einwirkung** |
| 3a | standardmäßig | standardmäßig | standardmäßig |
| 3b* | standardmäßig | totaler Schichtabtrag | ---- |

Die Tabelle zeigt, daß die diazohaltige Schicht beim Entwickeln komplett abgetragen wurde, wenn vorher 1 Stunde lang (oder weniger) Tageslicht auf das Aufzeichnungsmaterial eingewirkt hatte. Das erfindungsgemäße Aufzeichnungsmaterial war dagegen unempfindlich gegenüber Tageslicht und ließ sich auch noch problemlos verarbeiten, wenn es eine Woche lang (oder mehr) dem Tageslicht ausgesetzt war.

### Beispiel 4

Dieses Beispiel zeigt den Vorteil von IR-Farbstoffen mit und ohne Indikatorfarbstoffen im Vergleich zu rußsensibilisierten Aufzeichnungsmaterialien im Bezug auf mechanischen Oberflächenangriff.

Es wurden Beschichtungslösungen hergestellt aus

| | |
|---|---|
| 0,72 Gt | *meta*-/*para*-Cresol/Formaldehyd-Novolak, |
| 0,10 Gt | Copolymer aus (2-Hydroxy-phenyl)-methacrylat und Methylmethacrylat (M_{w}: 4.000) und |
| 0,05 Gt | 2,4-Dihydroxy-benzophenon sowie |
| | |
| 0,02 Gt | Flexoblau 630 der Fa. BASF (nur in den Schichten 4b und 4d*) bzw. |
| 0,08 Gt | F 3 (nur in den Schichten 4a und 4b) bzw. |
| | |
| 0,04 Gt | Rußpigment Typ HCC der Fa. Grolman (nur in den Schichten 4c* und 4d*). |

Diese Lösungen wurden auf in Salzsäure aufgerauhte, in Schwefelsäure anodisierte und mit Polyvinylphosphonsäure hydrophilierte Aluminiumfolien aufgebracht. Nach 2 min Trocknen bei 100°C lag die Schichtdicke bei 2 µm.

Die Aufzeichnungsmaterialien wurden dann in einem Außentrommelbelichter mit Infrarotstrahlung belichtet. Dabei wurde der auch in den vorangegangenen Beispielen verwendete Nd-YAG-Laser mit einer Leistung von 7,0 W, einer Schreibgeschwindigkeit von 120 U/min und einer Strahlbreite von 10 µm eingesetzt.

Vor der Entwicklung wurden die Aufzeichnungsmaterialien in einem Härteprüfgerät vorbehandelt. Dabei rollte ein Gummirad mit einem Durchmesser von etwa 1 bis 2 cm und einer Breite der Lauffläche von etwa 1 mm über das zu prüfende Material. Mit Hilfe von Gewichten wurde der Anpreßdruck wie aus der Tabelle ersichtlich eingestellt.

Die Entwicklung erfolgte in einem herkömmlichen Entwicklungsautomaten bei einer Durchlaufgeschwindigkeit von 0,8 m/min und einer Temperatur von 23°C mit einem Kaliumsilikatentwickler, der K₂SiO₃ (Normalität 0,8 mol/l in Wasser) sowie 0,2 % O,O'-Bis-carboxymethyl-polyethylenglykol-1000 und 0,4 % Pelargonsäure enthielt.

Tabelle 5 zeigt die Resultate nach Behandlung der Aufzeichnungsmaterialien mit dem Härteprüfgerät. Entsprechend der mechanischen Empfindlichkeit der Beschichtungsoberfläche zeigen sich Abdruckspuren (in der Tabelle als "Spuren" bezeichnet) auf dem Material.

**Tabelle 5**

| **Beispiel** | **Einwirkende Masse auf ein Laufrad [N]** | | | |
|---|---|---|---|---|
| | **0,5** | **1** | **2** | **5** |
| 4a | - | Spuren | Spuren | Spuren |
| 4b | - | - | - | Spuren |
| 4c* | Spuren | Spuren | Spuren | Spuren |
| 4d* | - | - | Spuren | Spuren |

Aufzeichnungsmaterialien mit zusätzlichem Indikatorfarbstoff sind weniger empfindlich gegen mechanische Einwirkungen. Die Tabelle zeigt ferner, daß IR-sensibilisierte Aufzeichnungsmaterialien weniger abdruckempfindlich sind als rußpigmentierte.

Auf die IR-sensitive Schicht des Aufzeichnungsmaterials gemäß Beispiel 4a wurde dann eine wäßrige Lösung eines Polyvinylalkohols (K-Wert 4; Restacetylgruppengehalt 12 %) entsprechend EP-A 0 290 916 aufgebracht und getrocknet. Nach dem Trocknen betrug die Dicke der so hergestellten Deckschicht 0,2 µm. Bei der Prüfung des so hergestellten Materials (Beispiel 4e) in der beschriebenen Weise waren keine Abdruckspuren mehr feststellbar.

### Beispiel 5

Beispiel 5 zeigt den Einfluß von IR-Absorbermischungen auf Aufzeichnungsmaterialien.

Es wurde eine Beschichtungslösung hergestellt aus

| | |
|---|---|
| 0,85 Gt | *meta-*/*para*-Cresol/Formaldehyd-Novolak, |
| 0,06 Gt | Styrol/Acrylat-Copolymer (M_{w} 6500; Säurezahl 205), |
| 4,50 Gt | Tetrahydrofuran, |
| 1,80 Gt | Ethylenglykolmonoalkylether, |
| 2,70 Gt | Methanol. |

Mit dieser Lösung vermischt wurden

| | | |
|---|---|---|
| a) | 0,04 Gt | F 1 oder |
| | | |
| b) | 0,04 Gt | F 1 und |
| | 0,04 Gt | Rußpigment Typ HCC der Fa. Grolman oder |
| | | |
| c) | 0,04 Gt | Rußpigment Typ HCC d.Fa. Grolman. |

Die jeweiligen Beschichtungslösungen wurden auf Aluminiumfolien aufgebracht, die vorher in Salzsäure aufgerauht, in Schwefelsäure anodisierte und mit Polyvinylphosphonsäure hydrophiliert worden waren. Nach 2 min Trocknen bei 100 °C lag die Schichtdicke bei 2 µm.

Die Aufzeichnungsmaterialien wurden dann mit folgenden Lasersystemen belichtet:
a) einem Außentrommelbelichter; dabei wurde ein Laser mit Wellenlänge von 830 nm, einer Leistung von 5,0 W, einer Schreibgeschwindigkeit von 120 U/min und einer Strahlbreite von 10 µm eingesetzt,
b) einem Innentrommelbelichter; dabei wurde ein Nd-YAG-Laser mit einer Wellenlänge von 1064 nm, einer Leistung von 8,0 W, einer Schreibgeschwindigkeit von 367 m/s und einer Strahlbreite von 10 µm eingesetzt.

Die Entwicklung erfolgte in einem herkömmlichen Entwicklungsautomaten bei einer Durchlaufgeschwindigkeit von 1,0 m/min und einer Temperatur von 23°C mit einem Kaliumsilikatentwickler, der K₂SiO₃ (Normalität 0,8 mol/l in Wasser) sowie 0,2 % O,O'-Bis-carboxymethyl-polyethylenglykol-1000 und 0,4 % Pelargonsäure enthielt.

**Tabelle 7**

| **Beispiel** | **Aufentwicklung bei Laserbelichtung 830 nm** | **Aufentwicktung bei Laserbelichtung 1064 nm** |
|---|---|---|
| 5a | gerade Hintergrund frei | nicht entwickelbar |
| 5b | Hintergrund frei | Hintergrund frei |
| 5c | Hintergrund frei | Hintergrund frei |

Die Tabelle zeigt, daß durch geeignetes Abmischen von IR-Absorbern eine Sensibilisierung im gesamten Bereich von 830 nm bis 1064 nm möglich ist.

## Patentansprüche

1. Strahlungsempfindliches Aufzeichnungsmaterial, das ein Substrat mit einer hydrophilen Oberfläche und eine auf dieser Oberfläche befindliche strahlungsempfindliche Schicht aufweist, wobei diese Schicht ein Gemisch das ein in Wasser unlösliches, in wäßrig-alkalischer Lösung dagegen lösliches oder zumindest quellbares organisches polymeres Bindemittel und mindestens einen IR-absorbierenden Farbstoff enthält, **dadurch gekennzeichnet, daß** der IR-absorbierende Farbstoff ein betainischer oder betainisch-anionischer Cyaninfarbstoff der Formel (I) ist worin
R¹ bis R8 unabhängig voneinander ein Wasserstoff- oder Halogenatom, eine Sulfonat-, Carboxylat-, Phosphonat-, Hydroxy-, (C₁-C₄)Alkoxy-, Nitro-, Amino-, (C₁-C₄)Akylamino-, Di(C₁-C₄)alkylamino- oder eine (C₆-C₁₀)Arylgruppe, die gegebenenfalls ihrerseits mit einem oder mehreren Halogenatomen und/oder einer oder mehreren Sulfonat-, Carboxylat-, Phosphonat-, Hydroxy-, (C₁-C₄)Alkoxy-, Nitro-, Amino-, (C₁-C₄)Alkylamino- und/oder Di(C₁-C₄)alkylaminogruppen substituiert ist, darstellen,
R⁹ und R10 unabhängig voneinander eine geradkettige oder ver zweigte (C₁-C₆)Alkyl-, eine (C₇-C₁₆)Aralkyl- oder eine (C₆-C₁₀)Arylgruppe, die jeweils gegebenenfalls ihrerseits mit einem oder mehreren Halogenatomen und/oder einer oder mehreren Sulfonat-, Carboxylat-, Phosphonat-, Hydroxy-, (C₁-C₄)Alkoxy-, Nitro-, Amino-, (C₁-C₄)Alkylamino- und/oder Di(C₁-C₄)alkylaminogruppen substituiert ist, darstellen,
R¹¹ und R¹² unabhängig voneinander (C₁-C₄)Alkyl- oder (C₆-C₁₀)Arylgruppen darstellen, die ihrerseits substituiert sein können,
Z¹ und Z² unabhängig voneinander ein Schwefelatom, eine Di(C₁-C₄)alkylmethylengruppe oder eine Ethen-1,2-diylgruppe darstellen und
A ein Kohlenstoffatom oder eine Kette mit konjugierten Doppelbindungen darstellt, die die Bildung eines delokalisierten n-Elektronensystems zwischen dem quartären Stickstoffatom des 3*H*-Indolium-, Chinolinium- oder Benzothiazoliumrestes und dem Enolat-Sauerstoffatom des Pyrimidin-2,4,6-trionrestes bewirkt.

2. Strahlungsempfindliches Aufzeichnungsmaterial gemäß Anspruch 1, **dadurch gekennzeichnet, daß** der IR-absorbierende Farbstoff ein einer der nachstehenden Formeln (II) bis (IV) entsprechender betainischer bzw. betainisch-anionischer Cyaninfarbstoff ist : worin
n und m ganze Zahlen von 1 bis 8 sind, mit der Maßgabe, daß n + m = 2 oder größer ist, und
Q die zur Bildung eines 4- bis 7-gliedrigen, iso- oder heterocyclischen Ringes erforderlichen Glieder darstellt

3. Strahlungsempfindliches Aufzeichnungsmaterial gemäß Anspruch 2, **dadurch gekennzeichnet, daß** der unter Einschluß von Q gebildete Ring ein (C₄-C₇)-Cycloalken, bevorzugt Cyclopenten, ist.

4. Strahlungsempfindliches Aufzeichnungsmaterial gemäß einem oder mehreren der Ansprüche 1 bis 3, **dadurch gekennzeichnet, daß** das Bindemittel acide Gruppen mit einem pKₛ-Wert von weniger 13 enthält.

5. Strahlungsempfindliches Aufzeichnungsmaterial gemäß Anspruch 4, **dadurch gekennzeichnet, daß** das Bindemittel ein Polykondensationsprodukt ist aus Phenolen oder sulfamoyl- oder carbamoyl-substituierten Aromaten mit Aldehyden oder Ketonen, ein Umsetzungsprodukt von Diisocyanaten mit Diolen oder Diaminen oder ein Polymer mit Einheiten aus Vinylaromaten, N-Aryl-(meth)acrylamiden oder Aryl-(meth)acrylaten, wobei diese Einheiten jeweils noch eine oder mehrere Carboxylgruppen, phenolische Hydroxygruppen, Sulfamoyl- oder Carbamoylgruppen enthalten.

6. Strahlungsempfindliches Aufzeichnungsmaterial gemäß Anspruch 5, **dadurch gekennzeichnet, daß** das Polykondensationsprodukt ein Novolak ist, bevorzugt ein Cresol/Formaldehyd- oder ein Cresol/Xylenol/Formaldehyd-Novolak, wobei der Anteil an Novolak bevorzugt mindestens 50 Gew.-%, besonders bevorzugt mindestens 80 Gew.-%, bezogen auf das Gesamtgewicht aller Bindemittel, beträgt.

7. Strahlungsempfindliches Aufzeichnungsmaterial gemäß einem oder mehreren der Ansprüche 1 bis 6, **dadurch gekennzeichnet, daß** der Anteil des Bindemittels 40 bis 99,8 Gew.-%, bevorzugt 70 bis 99,4 Gew.-%, besonders bevorzugt 80 bis 99 Gew.-%, beträgt, jeweils bezogen auf das Gesamtgewicht der nichtflüchtigen Bestandteile des Gemisches.

8. Strahlungsempfindliches Aufzeichnungsmaterial gemäß Anspruch 1, **dadurch gekennzeichnet, daß** der IR-absorbierende Farbstoff nach einer kurzeitigen Nacherwärmung keinen Löslichkeitszuwachs erfährt.

9. Strahlungsempfindliches Aufzeichnungsmaterial gemäß einem oder mehreren der Ansprüche 1 bis 8, **dadurch gekennzeichnet, daß** der Anteil des IR-absorbierenden betainischen oder betainisch-anionischen Cyaninfarbstoffs der Formel (I) 0,2 bis 30 Gew.-%, bevorzugt 0,5 bis 20 Gew.-%, besonders bevorzugt 0,6 bis 10 Gew.-%, jeweils bezogen auf das Gesamtgewicht der Feststoffe des Gemisches, beträgt.

10. Strahlungsempfindliches Aufzeichnungsmaterial gemäß einem oder mehreren der Ansprüche 1 bis 9, **dadurch gekennzeichnet, daß** es zur Abdeckung des nahen IR-Bereichs, d.h. des IR-Bereiches von 700 bis 1100 nm, insbesondere von 800 bis 1100 nm, zwei oder mehr verschiedene betainische oder betainisch-anionische Farbstoffe der Formel I enthält.

11. Strahlungsempfindliches Aufzeichnungsmaterial gemäß einem oder mehreren der Ansprüche 1 bis 10, **dadurch gekennzeichnet, daß** es ein Rußpigment enthält, das bevorzugt vordispergiert ist, wobei das Dispergierungsmittel phenolische Hydroxygruppen enthält.

12. Strahlungsempfindliches Aufzeichnungsmaterial gemäß einem oder mehreren der Ansprüche 1 bis 11, **dadurch gekennzeichnet, daß** sich auf der strahlungsempfindlichen Schicht bzw. auf der Farbstoffschicht eine Deckschicht aus mindestens einem wasserlöslichen polymeren Bindemittel befindet.

13. Strahlungsempfindliches Aufzeichnungsmaterial gemäß Anspruch 12, **dadurch gekennzeichnet, daß** das wasserlösliche polymere Bindemittel Polyvinylalkohol, Polyvinylpyrrolidon, teilverseiftes Polyvinylacetat, Gelatine, ein Kohlehydrat oder Hydroxyethylcellulose ist.

14. Strahlungsempfindliches Aufzeichnungsmaterial gemäß einem oder mehreren der Ansprüche 1 bis 13, **dadurch gekennzeichnet, daß** der Träger aus einer Aluminiumfolie besteht.

15. Verfahren zur Herstellung einer Druckform, wobei ein strahlungsempfindliches Aufzeichnungsmaterial mit Infrarotstrahlung bildmäßig bestrahlt und anschließend mit einer wäßrig-alkalischen Lösung entwickelt wird, **dadurch gekennzeichnet, daß** das Aufzeichnungsmaterial einem oder mehreren der Ansprüche 1 bis 14 entspricht.

## Claims

1. Radiation-sensitive recording material having a substrate with a hydrophilic surface and a radiation-sensitive layer applied thereon, the latter comprising a mixture which contains an organic polymeric binder which is insoluble in water but soluble or at least swellable in aqueous alkaline solution and at least one IR-absorbing dye, wherein the IR-absorbing dye is a cyanine dye having a betaine structure or having a betaine structure containing an anion and having the formula (I) in which
R¹ to R⁸ each independently represents a hydrogen or halogen atom, a sulphonate, carboxylate, phosphonate, hydroxyl, (C₁-C₄)alkoxy, nitro, amino, (C₁-C₄)alkylamino, di(C₁-C₄)alkylamino group or a (C₆-C₁₀)aryl group which in turn may be substituted by one or more halogen atoms and/or one or more sulphonate, carboxylate, phosphonate, hydroxyl, (C₁-C₄)alkoxy, nitro, amino, (C₁-C₄)alkylamino and/or di(C₁-C₄)alkylamino groups,
R⁹ and R¹⁰ each independently represents a straight-chain or branched (C₁-C₆)alkyl, a (C₇-C₁₆)aralkyl or a (C₆-C₁₀)aryl group, each of which in turn may be substituted by one or more halogen atoms and/or one or more sulphonate, carboxylate, phosphonate, hydroxyl, (C₁-C₄)alkoxy, nitro, amino, (C₁-C₄)alkylamino and/or di(C₁-C₄)alkylamino groups,
R¹¹ and R¹² each independently represents a (C₁-C₄)alkyl or (C₆-C₁₀)aryl group which in turn may be substituted,
Z¹ and Z² each independently represents a sulphur atom, a di(C₁-C₄)alkylmethylene group or an ethene-1,2-diyl group and
A represents a carbon atom or a chain having conjugated double bonds which results in the formation of a delocalized n-electron system between the quaternary nitrogen atom of the 3H-indolium, quinolinium or benzothiazolium radical and the enolate oxygen atom of the pyrimidine-2,4,6-trione radical.

2. The radiation-sensitive recording material according to claim 1, wherein the IR-absorbing dye is a cyanine dye having a betaine structure or having a betaine structure containing an anion and having one of the following formulae (II) to (IV) : in which
n and m are integers from 1 to 8, with the proviso that n + m = 2 or greater, and
Q are the members required for the formation of a 4- to 7-membered isocyclic or heterocyclic ring.

3. The radiation-sensitive recording material according to claim 2, wherein the ring formed under inclusion of Q is preferably a (C₄-C₇)cycloalkene, particularly preferably cyclopentene.

4. The radiation-sensitive recording material according to any of claims 1 to 3, wherein the binder has acidic groups with a pKₛ of less than 13.

5. The radiation-sensitive recording material according to claim 4, wherein the binder is a polycondensate of phenols or sulphamoyl- or carbamoyl-substituted aromatics and aldehydes or ketones, a reaction product of diisocyanates and diols or diamines or a polymer having units of vinylaromatics, N-aryl(meth)acrylamides or aryl (meth)acrylates, it being possible for each of these units also to have one or more carboxyl groups, phenolic hydroxyl groups, sulphamoyl or carbamoyl groups.

6. The radiation-sensitive recording material according to claim 5, wherein the polycondensate is a novolak, preferably a cresol/formaldehyde or a cresol/xylenol/formaldehyde novolak, the amount of novolak preferably being at least 50% by weight, more preferably at least 80% by weight, based in each case on the total weight of all binders.

7. The radiation-sensitive recording material according to any of claims 1 to 6, wherein the amount of the binder is from 40 to 99.8% by weight, preferably from 70 to 99.4% by weight, particularly preferably from 80 to 99% by weight, based in each case on the total weight of the nonvolatile components of the mixture.

8. The radiation-sensitive recording material according to claim 1, wherein the IR-absorbing dye experiences no increase in solubility after a brief post-bake.

9. The radiation-sensitive recording material according to any of claims 1 to 8, wherein the amount of the IR-absorbing cyanine dye having a betaine structure or a betaine structure containing an anion of the formula (I) is from 0.2 to 30% by weight, preferably from 0.5 to 20% by weight, particularly preferably from 0.6 to 10% by weight, based in each case on the total weight of the solids of the mixture.

10. The radiation-sensitive recording material according to any of claims 1 to 9, wherein the recording material contains two or more different dyes having a betaine structure or a betaine structure containing an anion of the formula (I) for covering the near IR range, i.e. the IR range from 700 to 1100 nm, in particular from 800 to 1100 nm.

11. The radiation-sensitive recording material according to any of claims 1 to 10, wherein the recording material contains a carbon black pigment which is preferably predispersed, the dispersion agent containing phenolic hydroxyl groups.

12. The radiation-sensitive recording material according to any of claims 1 to 11, wherein the radiation-sensitive layer and the dye layer are coated with an overcoat containing at least one water-soluble polymeric binder.

13. The radiation-sensitive recording material according to claim 12, wherein the water-soluble polymeric binder is polyvinyl alcohol, polyvinylpyrrolidone, partially hydrolyzed polyvinyl acetate, gelatin, a carbohydrate or hydroxyethylcellulose.

14. The radiation-sensitive recording material according to any of claims 1 to 13, wherein the substrate is made of an aluminium foil.

15. Process for the production of a printing plate, in which a radiation-sensitive recording material is irradiated imagewise with infrared radiation and subsequently developed with an aqueous alkaline solution, wherein the recording material corresponds to any of claims 1 to 14.

## Revendications

1. Matériau d'enregistrement sensible au rayonnement, qui présente un substrat comportant une surface hydrophile et une couche sensible au rayonnement disposée sur cette surface, cette couche contenant un mélange qui contient un liant polymère organique insoluble dans l'eau, mais soluble ou au moins apte à gonfler dans une solution alcaline aqueuse, et au moins un colorant absorbant l'infrarouge, **caractérise en ce que** le colorant absorbant l'infrarouge est un colorant de cyanine bétaïnique ou bétaïnique-anionique répondant à la formule (I) dans laquelle
R¹ à R⁸ représentent indépendamment l'un de l'autre, un atome d'hydrogène ou un atome d'halogène, un groupe sulfonate, un groupe carboxylate, un groupe phosphonate, un groupe hydroxyle, un groupe alcoxy en C₁-C₄, un groupe nitro, un groupe amino, un groupe alkyl(en C₁-C₄)amino, un groupe dialkyl(en C₁-C₄) amino ou un groupe aryle en C₆-C₁₀, les groupes en question pouvant, le cas échéant, quant à eux, porter un ou plusieurs substituants halogéno et/ou un ou plusieurs substituants sulfonate, carboxylate, phosphonate, hydroxyle, alcoxy en C₁-C₄, nitro, amino, alkyl(en C₁-C₄)amino et/ou dialkyl(en C₁-C₄)amino,
R⁹ et R¹⁰ représentent indépendamment l'un de l'autre, un groupe alkyle en C₁-C₆ à chaîne droite ou ramifiée, un groupe aralkyle en C₇-C₁₆ ou un groupe aryle en C₆-C₁₀, les groupes en question pouvant, le cas échéant, quant à eux, porter un ou plusieurs substituants halogèno et/ou un ou plusieurs substituants sulfonate, carboxylate, phosphonate, hydroxyle, alcoxy en C₁-C₄, nitro, amino, alkyl(en C₁-C₄)amino et/ou dialkyl(en C₁-C₄) amino,
R¹¹ et R¹² représentent indépendamment l'un de l'autre, un groupe alkyle en C₁-C₄ ou un groupe aryle en C₆-C₁₀, les groupes en question pouvant, le cas échéant, quant à eux, être substitués,
Z¹ et Z² représentent indépendamment l'un de l'autre, un atome de soufre, un groupe dialkyl(en C₁-C₄)méthylène ou un groupe éthène-1,2-diyle, et
A représente un atome de carbone ou une chaîne contenant des liaisons doubles conjuguées, qui donne lieu à la formation d'un système délocalisé à électrons π entre un atome d'azote quaternaire du radical 3*H*-indolium, du radical quinolinium ou du radical benzothiazolium et l'atome d'oxygène de l'énolate du radical de pyrimidine-2,4,6-trione.

2. Matériau d'enregistrement sensible au rayonnement selon la revendication 1, **caractérisé en ce que** le colorant absorbant l'infrarouge est un colorant de cyanine bétaïnique ou bétaïnique-anionique répondant à une des formules (II) à (IV) indiquées ci-après : dans lesquelles
n et m représentent des nombres entiers de 1 à 8, à condition que n + m = 2 ou plus, et
Q représente les membres requis pour la formation d'un noyau isocyclique ou hétérocyclique, carré à heptagonal.

3. Matériau d'enregistrement sensible au rayonnement selon la revendication 2, **caractérisé en ce que** le noyau formé par l'inclusion de Q représente un cycloalcène en C₄-C₇ de préférence le cyclopentène.

4. Matériau d'enregistrement sensible au rayonnement selon une ou plusieurs des revendications 1 à 3, **caractérisé en ce que** le liant contient des groupes acides dont la valeur pKₛ est inférieure à 13.

5. Matériau d'enregistrement sensible au rayonnement selon la revendication 4, **caractérisé en ce que** le liant est un produit de polycondensation de phénols ou de composés aromatiques portant un ou plusieurs substituants sulfamoyle ou carbamoyle avec des aldéhydes ou des cétones, un produit réactionnel de diisocyanates avec des diols ou des diamines ou encore un polymère comprenant des unités de composés vinylaromatiques, de N-aryl(méth)acrylamides ou d'aryl(méth)acrylates, ces unités contenant en outre respectivement un ou plusieurs groupes carboxyle, un ou plusieurs groupes hydroxyle phénoliques, un ou plusieurs groupes sulfamoyle ou carbamoyle.

6. Matériau d'enregistrement sensible au rayonnement selon la revendication 5, **caractérisé en ce que** le produit de polycondensation est une novolaque, de préférence une novolaque de crésol/formaldéhyde ou une novolaque de crésol/xylénol/formaldéhyde, la fraction des novolaque représentant de préférence au moins 50 % en poids, de manière particulièrement préférée au moins 80 % en poids, rapportés au poids total de tous les liants.

7. Matériau d'enregistrement sensible au rayonnement selon une ou plusieurs des revendications 1 à 6, **caractérisé en ce que** la fraction du liant représente de 40 à 99,8 % en poids, de préférence de 70 à 99,4 % en poids, de manière particulièrement préférée de 80 à 99 % en poids, chaque fois rapportés au poids total des constituants non volatils du mélange.

8. Matériau d'enregistrement sensible au rayonnement selon la revendication 1, **caractérisé en ce que** le colorant absorbant l'infrarouge ne subit pas une augmentation de la solubilité après un réchauffement ultérieur de courte durée.

9. Matériau d'enregistrement sensible au rayonnement selon une ou plusieurs des revendications 1 à 8, **caractérisé en ce que** la fraction du colorant de cyanine bétaïnique ou bétaïnique-anionique absorbant l'infrarouge, répondant à la formule (I) représente de 0,2 à 30 % en poids, de préférence de 0,5 à 20 % en poids, de manière particulièrement préférée de 0,610 % en poids, chaque fois rapportés au poids total des produits solides du mélange.

10. Matériau d'enregistrement sensible au rayonnement selon une ou plusieurs des revendications 1 à 9, **caractérisé en ce qu'**il contient, pour couvrir la région de l'infrarouge proche, c'est-à-dire que la région infrarouge de 700 à 1100 nm, en particulier de 800 à 1100 nm, deux colorants bétaïniques ou bétaïniques-anioniques différents ou plus répondant à la formule I.

11. Matériau d'enregistrement sensible au rayonnement selon une ou plusieurs des revendications 1 à 10, **caractérisé en ce qu'**il contient un pigment de noir de carbone qui, de préférence, a été soumis à une dispersion préalable, l'agent de mise en dispersion contenant des groupes hydroxyle phénoliques.

12. Matériau d'enregistrement sensible au rayonnement selon une ou plusieurs des revendications 1 à 11, **caractérisé en ce qu'**une couche de recouvrement constituée par au moins un liant polymère soluble dans l'eau est disposée sur la couche sensible au rayonnement, respectivement sur la couche contenant le colorant.

13. Matériau d'enregistrement sensible au rayonnement selon la revendication 12, **caractérisé en ce que** le liant polymère soluble dans l'eau est l'alcool polyvinylique, la polyvinylpyrrolidone, de l'acétate de polyvinyle partiellement saponifié, de la gélatine, un hydrate de carbone ou encore de l'hydroxyéthylcellulose.

14. Matériau d'enregistrement sensible au rayonnement selon une ou plusieurs des revendications 1 à 13, **caractérisé en ce que** le support est constitué d'une feuille mince en aluminium.

15. Procédé pour la préparation d'un cliché d'impression, dans lequel un matériau d'enregistrement sensible au rayonnement est exposé en forme d'image à un rayonnement infrarouge, avant d'être développé avec une solution alcaline aqueuse, **caractérisé en ce que** le matériau d'enregistrement correspond à une ou plusieurs des revendications 1 à 14.
